# EUROPÄISCHE PATENTSCHRIFT

(11) **EP 0 858 495 B1**
(45) Veröffentlichungstag und Bekanntmachung des Hinweises auf die Patenterteilung: **02.07.2003**
(21) Anmeldenummer: 96929184.8
(22) Anmeldetag: 12.09.1996
(51) Int. Cl.: C10L 9/10, C10L 10/00

(54) **VERWENDUNG EINES VERFAHRENS ZUM BETREIBEN EINER VERBRENNUNGSANLAGE EINES KOHLEKRAFTWERKES ZUR BESCHLEUNIGUNG DES KOHLEAUSBRENDES EINER SCHMELZKAMMER**
USE OF A PROCESS OPERATING A COMBUSTION PLANT OF A COAL-FIRED POWER STATION FOR THE ACCELERATED COAL COMBUSTION IN A SMELT CHAMBER
UTILISATION D'UN PROCEDE DE FONCTIONNEMENT D'UNE INSTALLATION DE COMBUSTION D'UNE USINE THERMIQUE A HOUILLE POUR L'ACCELERATION DE LA COMBUSTION DE L'HOUILLE DE LA CHAMBRE A FUSION

(30) Priorität: 18.09.1995 DE 19534558
(43) Veröffentlichungstag der Anmeldung: 19.08.1998
(73) Patentinhaber: SIEMENS AKTIENGESELLSCHAFT, 80333 München (DE); STEAG encotec GmbH, 45128 Essen (DE)
(72) Erfinder: HUMS, Erich, D-91093 Hessdorf (DE); SPIELMANN, Horst, D-91083 Baiersdorf (DE); GILGEN, Ralf, D-42555 Velbert (DE)
(74) Vertreter: Tergau & Pohl Patentanwälte
(86) Internationale Anmeldenummer: DE9601721
(87) Internationale Veröffentlichungsnummer: WO97011139

(56) Entgegenhaltungen:
- EP-A- 0 320 036
- EP-A- 0 324 454
- WO-A-86/04525
- CH-A- 253 222
- DE-A- 4 013 720
- DE-A- 4 021 362
- FR-A- 1 580 577
- FR-A- 2 174 958
- US-A- 4 388 877
- DATABASE WPI Section Ch, Week 9150 Derwent Publications Ltd., London, GB; Class E12, AN 91-365154 XP002025700 & JP 03 244 692 A (TAIHO KOGYO KK) , 31.Oktober 1991

## Beschreibung

Die Erfindung bezieht sich auf eine Verwendung eines Verfahren zum Betreiben einer Verbrennungsanlage eines Kohlekraftwerkes mit Schmelzkammerfeuerung.

Zum Betreiben einer Verbrennungsanlage von Kohlekraftwerken gibt es im wesentlichen zwei unterschiedliche Feuerungstechniken, nämlich das Verfahren der Trockenfeuerung und das Verfahren der Schmelzkammerfeuerung. Bei der Trockenfeuerung liegt die Temperatur in der Brennkammer unterhalb der Schmelztemperatur der Asche. Die entstehende Asche wird deshalb nahezu vollständig vom Rauchgasstrom mitgerissen und setzt sich als Flugasche in nachgeschalteten Abscheidesystemen, wie z.B. Elektrofiltern, ab. Die Flugasche oder der Flugstaub kann als Zusatzstoff in der Bauindustrie eingesetzt werden.,Der DE 31 28 903 A1 zufolge ist bereits vorgeschlagen worden, zum Verbessern der Verbrennung bei Trockenfeuerung als ein Additiv verschiedene Metalloxide zu verwenden.

Bei der Schmelzkammerfeuerung liegt die Verbrennungstemperatur in der Brennkammer, welche in diesem Fall auch als Schmelzkammer bezeichnet wird, oberhalb der Schmelztemperatur der Asche. Bei normalen Betriebsbedingungen sind dies ca. 1500°C. Die Ascheschmelztemperatur der zur Feuerung verwendeten Kohle kann stark variieren und ist im wesentlichen vom Gehalt an Aluminiumoxid Al₂O₃ und Silikat SiO₂ abhängig. Der überwiegende Teil der Asche vereinigt sich zu einem Schmelzfluß am Brennkammerboden und wird über Auslaßöffnungen darunter befindlichen Naßentschlackern zugeführt. Dies sind Wasserbecken, in denen die auslaufende Flüssigasche aufgefangen und abgeschreckt wird. Das dabei entstehende Granulat (= Schmelzkammergranulat), welches im wesentlichen aus Aluminiumsilikat besteht, weist eine grobe Struktur auf. Das Granulat ist ein begehrter Stoff im Straßenbau und wird beispielsweise als Schüttgut aber auch als Streu- oder Strahlmittel verwendet. Die vom Rauchgasstrom mitgerissene Flugasche, die bis zu 50 % aus brennbarem Material (Kohlenstoff und/oder halbverbrannten Kohlenwasserstoffen) bestehen kann, wird in den Elektrofiltern abgeschieden.

Für einen besonders effektiven Schmelzkammerbetrieb, d.h. vollkommener Ausbrand,schneller Brennstoffumsatz und Vermeidung von NOₓ-Bildung, müssen die Temperatur der Brenn- oder Schmelzkammer und die Schmelztemperatur der Asche aufeinander abgestimmt sein. Die Zusammensetzung der Kohle (je nach Zusammensetzung variiert die Ascheschmelztemperatur zwischen 1300°C und 1700°C) bestimmt damit die Auslegung des Kohlekraftwerkes, wie z.B. die Brennkammerdimensionierung. Durch Zumischen von Kalkstein ist es jedoch möglich, die Schmelztemperaturen der Asche zu senken. Erfahrungen zeigen, daß durch eine Zumischung von ca. 2 % Kalkstein zur Kohle die Schmelztemperatur der Asche um ca. 100°C abgesenkt werden kann. Dieses Verfahren liefert für den Betrieb der Feuerung ein Regulativ.

Um einen hohen Wirkungsgrad durch vollkommenen Ausbrand des Brennstoffs zu erzielen, wird in modernen Kohlekraftwerken, welche nach dem Verfahren der Schmelzkammerfeuerung arbeiten, die Flugasche über eine separate Flugasche-Rückführung erneut in die Brennkammer eingeblasen. In diesem Fall fällt die gesamte Asche der Brenn- oder Schmelzkammer als Schlacke an und läßt sich auf die übliche Weise entsorgen.

Durch die Flugasche-Rückführung wird zwar ein vollkommener Ausbrand des Brennstoffs erzielt, jedoch erhöht sich die mittlere Verweilzeit eines Kohle- bzw. Aschepartikels in dem Feuerungskreislauf. Als Nachteil wird damit die maximale Durchsatzmenge an Kohle und damit die mögliche Leistung des Kraftwerks limitiert.

Der Erfindung liegt daher die Aufgabe zugrunde, ein günstiges Verfahren zum Betreiben eines Kohlekraftwerkes, welches nach dem Verfahren der Schmelzkammerfeuerung arbeitet, zu schaffen, mit dem der Durchsatz an Brennstoff und damit die Leistung des Kraftwerks erhöht werden kann. Dies soll mit einer zur Durchführung des Verfahrens geeigneten Verbrennungsanlage mit besonders einfachen Mitteln erreicht werden.

Bezüglich des Verfahrens wird diese Aufgabe erfindungsgemäß gelöst, durch die Merkmale des Patentanspruchs 1. Dabei sollte Titandioxid, höchstens in einem Titandioxid:Kohle-Verhältnis von 3:97 vorliegen.

Die Erfindung geht dabei von der Beobachtung aus, daß Titandioxid den Ausbrand der Kohle in der Brennkammer und damit den Durchsatz an Kohle erhöhen kann, was wiederum zu einer Leistungssteigerung des Kraftwerks führt.

Für einen effektiven Feuerungsbetrieb soll die Viskosität und die Schmelztemperatur der Asche, wie eingangs erwähnt, durch die Zugabemenge an titanhaltigen Materialien nicht wesentlich verändert werden. Insbesondere soll die Zugabe an Titan, das unter den Bedingungen der Schmelzkammer als Titandioxid vorliegt, verschlackungsartige Ansätze hinter der Brennkammer, die sich an Rohren und Wänden festsetzen, nicht begünstigen. Es hat sich gezeigt, daß Titandioxid den Schmelzpunkt der Asche bzw. der Schlacke senkt. Aus einem sandartigen, nicht geschmolzenen und nicht haftenden Staub könnte dadurch eine zähe, fließende und haftende Schmelze werden, die zu höheren Reinigungskosten und finanziellen Einbußen während der Wartung des Kohlekraftwerks führt. Es wurde jedoch gefunden, daß sich das Titandioxid weitgehend in der Flüssigasche wiederfindet. Bei Titandioxidgehalten unter etwa 3 % in der zugeführten Gesamtmenge an Kohle und titandioxidhaltigem Material wird erreicht, daß sich die Konsistenz der verschlackungsartigen Ansätze nicht ändert, da sich das Titandioxid nun praktisch nur in der Flüssigasche befindet. In vorteilhafter Ausgestaltung beträgt der Titandioxidanteil in der zugegebenen Gesamtmenge an Kohle und titandioxidhaltigen Materialien höchstens 2,25 %.

Dieser Befund ist überraschend, denn auch geringere Titandioxidanteile in der Mischung aus Kohle und titandioxidhaltigen Materialien führen bei einem Kohlekraftwerk mit Trockenfeuerungsanlage bereits zu einer erheblichen Intensivierung der Verschlackung hinter der Brennkammer und zu einer fließenden Konsistenz der Schlacke. Solche titandioxidhaltigen Zusätze sind daher besonders für den Betrieb eines Kohlekraftwerkes mit Schmelzkammerfeuerung geeignet.

Vorteilhaft besteht das zugeführte titandioxidhaltige Material zu mehr als 50 % aus Titandioxid. Dadurch kann selbst bei einer kleinen Zugabemenge eine Beschleunigung des Kohleausbrandes erzielt werden. Vorteilhaft ist dabei ein Titandioxid:Kohle-Verhältnis von mindestens 1:99.

Bei einer Kraftwerksanlage ohne Flugasche-Rückführung in die Schmelzkammer wird nach einem Ausführungsbeispiel der Erfindung das zugegebene Titan als Titandioxid zu einem geringen Teil über Flugasche, überwiegend aber über Flüssigasche ausgeschieden. Da Titandioxid nicht toxisch wirkt, kann nicht nur die Flüssigasche, sondern auch die Flugasche wie üblich weiter verwendet werden. Arbeitet das Kohlekraftwerk mit einer Flugasche-Rückführung, wird die entstehende Flugasche in die Feuerung zurückgeführt, so daß das Titan praktisch ausschließlich als Titandioxid zusammen mit der entstehenden Flüssigasche ausgeschieden wird.

Das titandioxidhaltige Material wird vorteilhafterweise der Kohle beigemischt, anschließend kann es mit dieser in einer Kohlemühle des Kraftwerkes vermahlen und über ein Kohleband über die Brenner in die Brennkammer des Kraftwerks eingeführt werden. Besonders einfach kann das titandioxidhaltige Material aber auch pneumatisch in die Brennkammer, vorzugsweise über die Flugasche-Rückführung, eingeblasen werden.

In vielen Fällen kann es auch vorteilhaft sein, die Flüssigasche am Brennkammerboden in einen Naßentschlacker zu leiten und zu Granulat zu verarbeiten. Dadurch können Zuschlagstoffe im beigemischten titandioxidhaltigen Material gefahrlos in das entstehende Granulat eingeschmolzen werden.

Eine Gefahr für die Umwelt bei Verwendung des Granulats als Baumaterial besteht nicht, weil die eingeschmolzenen Zuschlagstoffe, wie z.B. Schwermetalle, unlöslich in das Granulat eingebunden sind.

Bei einer besonders vorteilhaften Variante des Verfahrens werden als titandioxidhaltiges Material gebrauchte, d.h. zu entsorgende DeNOₓ-Katalysatoren oder Abfallprodukte, z. B. der titanverarbeitenden Industrie, verwendet. Für gebrauchte DeNOₓ-Katalysatoren entsteht dabei ein billiger, umweltgerechter Entsorgungsweg, da ansonsten Kosten durch Deponierung oder teuere Wiederaufbereitungsmaßnahmen anfallen. Lediglich für bestimmte, weitgehend aus Titandioxid bestehende Katalysatoren, die 10 % Molybdän oder mehr enthalten, hat sich gezeigt, daß Schwermetalle (insbesondere Arsen) aus einem derart erzeugten Granulat in einem nachweisbaren Umfang ausgelaugt werden können. Bei einem DeNOₓ-Katalysator mit 4,5 % Molybdän wurde ein derartiges Auslaugen jedoch nicht gefunden, so daß sich lediglich für Katalysatoren mit derart hohem MolybdänGehalt Einschränkungen ergeben können.

Auch für die titanverarbeitende Industrie - in der BRD werden ca. 300.000 bis 400.000 Tonnen Titandioxid jährlich produziert - bietet sich das Verfahren als ein günstiger Entsorgungsweg für die Abfallprodukte, wie z.B. Titanschlacke, an.

Ausführungsbeispiele werden anhand einer Zeichnung näher erläutert. Darin zeigen:
- FIG 1: eine schematische Darstellung einer Verbrennungsanlage eines Kohlekraftwerks mit einer Schmelzkammer, einer Kohlemühle, einer DeNOₓ-Anlage und einer Granulaterzeugung;
- FIG 2: ein Kohlekraftwerk gemäß Figur 1 mit einer Flugasche-Rückführung;
- FIG 3: in einem ersten Diagramm die Masse an Flugasche bei steigender Zugabe von verbrauchtem Katalysatormaterial;
- FIG 4: in einem zweiten Diagramm den brennbaren Anteil in der Flugasche als Funktion des Katalysatoranteils in der Kohlemischung; und
- FIG 5 - 7: in einem dritten, vierten bzw. fünften Diagramm den Gehalt an Katalysatorbestandteilen (TiO₂, V₂O₅, WO₃) eines DeNOₓ-Katalysators in der Schlacke, in der Flugasche bzw. in den schlackeartigen Abscheidungen an der Brennkammer nachgeordneten Bauteilen, jeweils als Funktion des Katalysatoranteils in der Kohlemischung.

Die in Figur 1 dargestellte Verbrennungsanlage 1 ist Teil eines nicht näher dargestellten Kohlekraftwerkes. Sie umfaßt eine als Schmelzkammer 2 ausgebildete Hochtemperaturbrennkammer mit mindestens einem Brenner 2a, und mit einer Zuführung 2b, z.B. einem Förderband für die Kohle K, sowie eine über einen Verdichter 3 geführte Frischluftleitung 4. Sie umfaßt weiter eine Abzugsleitung 5 für Flüssigasche F mit einem daran angeschlossenen Naßentschlacker 6. Sie umfaßt ferner eine Rauchgasleitung 7 und in der Rauchgasleitung 7 in Serie geschaltet eine Staubfilteranlage 8 mit einem Flugaschesammler 9, eine Rauchgasentschwefelungsanlage 10 und eine katalytische Entstickungsanlage 11. Die Rauchgasleitung 7 mündet in einen Kamin 12. Die Zuführung 2b ist an eine Kohlemühle 13 angeschlossen, die einem Zuführschacht 14 eines Kohlelagers 15 und mit einer separaten Zuführungsleitung 16 zur Zugabe titandioxidhaltigen Materials M verbunden ist. Über die zugeführte Menge an titandioxidhaltigem Material M wird dabei die Ausbrandbeschleunigung der Kohle K in der Brennkammer 2 eingestellt. Beim Betrieb des Kohlekraftwerks wird die Kohle K vom Kohlelager 15 über den Zuführschacht 14 in die Kohlemühle 13 gefördert. Das titandioxidhaltige Material M wird entweder über die Zuführungsleitung 16 und den Zuführschacht 14 oder direkt in die Kohlemühle 13 eingeführt und dort zusammen mit der Kohle K staubfein zermahlen. Derart aufbereiteter Brennstoff B gelangt über die Zuführung 2b und den Brenner 2a in die Brennkammer 2. Dort wird er mit über die Frischluftleitung 4 zugeführter verdichteter Luft L verbrannt. Entstehendes Rauchgas RG strömt über die Rauchgasleitung 7 in die Staubfilteranlage 8, wo vom Rauchgas mitgerissene Flugasche oder Flugstaub S abgefangen und über den Flugaschesammler 9 abgeführt wird. Das nun praktisch staubfreie Rauchgas RG gelangt zur Rauchgasentschwefelungsanlage 10 und über die allgemein als DeNOₓ-Anlage bezeichnete Entstickungsanlage 11 in den Kamin 12.

Die sich am Brennkammerboden 2c sammelnde Flüssigasche F wird über die Abzugsleitung 5 dem Naßentschlacker 6 zugeführt und zu Granulat G verarbeitet.

Die am Sammler 9 gesammelte Flugasche S kann wie üblich verwertet werden. Vorteilhaft wird bis zu 3 % titandioxidhaltiges Material M mit einem Titandioxidgehalt von mehr als 50 % verwendet. In diesem Material M enthaltene Zuschlagstoffe oder Verunreinigungen, wie z.B. Schwermetalle, werden unlöslich in das gewonnene Granulat G eingeschmolzen. Dieses Schmelzkammergranulat G kann wie üblich als Baumaterial verwendet werden.

Gemäß Figur 2 weist die Verbrennungsanlage 1 mit Schmelzkammerfeuerung eine Flugasche-Rückführung 20 auf. Diese mündet direkt in die Brennkammer 2 der Schmelzkammerfeuerung. Die in der Staubfilteranlage 8 über den Sammler 9 zurückgehaltene Flugasche S wird pneumatisch mit Hilfe eines zusätzlichen Verdichters 21 in die Brennkammer 2 eingeblasen. Über eine separate Zuführungsleitung 22 wird titandioxidhaltiges, staubfein gemahlenes Material M der Flugasche S beigemischt und gelangt mit dieser in die Brennkammer 2. Durch Zugabe von titandioxidhaltigem Material M in die Brennkammer 2 des Kohlekraftwerks mit Schmelzkammerfeuerung in Kombination mit einer Flugasche-Rückführung 20 wird besonders effektiver Ausbrand bei einer gleichzeitigen Beschleunigung des Durchsatzes an Kohle K im Kraftwerk erzielt. Dies steigert die Leistung des Kraftwerks.

In der Flugasche S enthaltene, mit Schwermetall belastete Zuschläge sowie Titandioxid werden unlöslich in das entstehende Schmelzkammergranulat G eingebunden. Auf diese Weise können verbrauchte DeNOₓ-Katalysatoren mit mehr als 50 % TiO₂ problemlos entsorgt werden.

Im folgenden werden Untersuchungsergebnisse erläutert. Darin bedeuten Teile Massenanteile.

Beispiel 1: Als titandioxidhaltiges Material M werden verbrauchte DeNOₓ-Katalysatoren verwendet und mit Kohle K vermischt. Als Kohle K wird eine hochentkohlte, ballastreiche Steinkohle verwendet, die nach ihrem Entkohlungsgrad und dem Anteil an flüchtigen Bestandteilen zu den Magerkohlen gehört und an der Grenze zwischen Magerkohlen und Anthrazitkohlen liegt. Die Asche dieser Kohle zeigt ein normales Schmelzverhalten. Der verwendete Katalysator besteht zu etwa 75 % aus TiO₂ und enthält weitere katalytische Komponenten (ca. 11 % SiO₂, ca. 8 % WO₃ und ca. 1,8 % V₂O₅).

Bei einem Katalysatoranteil M_{K} von 0 %, 1 % und 3 % in der Mischung aus Katalysatormaterial und Kohle werden Verbrennungsversuche in einer Brennkammer 2 durchgeführt. Die Brennkammer 2 ist als Laborbrennkammer jeweils mit einem Flüssigascheabzug und einem Trockenascheabzug ausgebildet. Untersucht werden die Zusammensetzung der Asche, die Beeinflussung des Verschlackungsverhaltens der Kohle durch Zusatz von verbrauchtem Katalysator, der Einfluß des Katalysatoranteils M_{K} auf die Verschlackungsintensität der Heizflächen hinter der Brennkammer sowie die Verteilung des Katalysatormaterials in den Verbrennungsrückständen. Es wird eine Röntgen-Fluoreszenz-Analyse dieser Verbrennungsrückstände durchgeführt.

Figuren 3 bis 7 zeigen die Untersuchungsergebnisse beispielhaft für die Brennkammer mit Flüssigascheabzug. Figur 3 zeigt die bei der Verbrennung entstehende Masse an Flugasche S_{M} pro Kilogramm Kohle als Funktion des zugeführten Katalysatoranteils M_{K}. Es zeigt sich, daß bis zu einem Katalysatoranteil M_{K} von 3 % sich die Masse der Flugasche S_{M} nicht verändert (Kurve a). Überraschenderweise zeigt sich aber sehr deutlich, daß der Katalysatoranteil den Ausbrand der Kohle (gemessen an dem Anteil B_{S} an Brennbarem in der Flugasche) verbessert (Kurve b in Figur 4). Bei einem Katalysatoranteil M_{K} von 3 % in der Mischung aus Kohle und Katalysator verringert sich der Anteil B_{S} an Brennbarem in der Flugasche gegenüber M_{K} = 0 % von 50 % auf 30 %.

Die Kurven c, d und e der Figuren 5 bis 7 zeigen den prozentualen Anteil der aktiven Katalysatorsubstanzen TiO₂ (Figur 5), V₂O₅ (Figur 6) und WO₃ (Figur 7) in der Schlacke F, in der Flugasche S bzw. in den verschlackungsartigen Ansätzen. Ein weiteres überraschendes Ergebnis ist, daß sich der Katalysator vor allem in der Schlacke oder Flüssigasche F (Kurve c, Figuren 5 bis 7) und teilweise in der Flugasche S (Kurve d, Figuren 5 bis 7), aber kaum in den verschlackungsartigen Ansätzen (Kurve e, Figuren 5 bis 7) findet. Mit wachsendem Katalysatoranteil M_{K} (0 bis 3 %) im Brennstoff nehmen nur die Anteile an TiO₂ (Figur 5), V₂O₅ (Figur 6) und WO₃ (Figur 7) in der Schlacke F und in der Flugasche S deutlich zu. In den verschlackungsartigen Ansätzen hinter der Brennkammer bleiben sie aber praktisch unverändert.

In dem Abkühlungsbereich wird kein einziges Mal eine intensivere Verschlackung hinter der Brennkammer festgestellt (Tabelle 1). Die kleinen Mengen an verschlackungsartigen Ansätzen hinter der Brennkammer sind in jedem Fall weich, nicht geschmolzen und nicht haftend. Die Tatsache, daß der zusätzliche Katalysatoranteil bis 3 % hinter der Brennkammer mit flüssigem Ascheabzug keine Veränderung des Verschlackungsverhaltens verursacht, ist dadurch zu erklären, daß sich der Katalysator kaum in den Ansätzen wiederfinden läßt.

Die Untersuchungen, welche in der Laborbrennkammer mit trokkenem Ascheabzug (Trockenfeuerung) durchgeführt werden, zeigen deutlich, daß die Ansatzbildung bei wachsendem Katalysatoranteil stark intensiviert wird (Tabelle 1). Die Ansätze hinter der Brennkammer mit trockenem Ascheabzug weisen eine harte geschmolzene Struktur auf und zeigen schon in der Brennkammer ein deutliches Fließverhalten.

| Ansätze hinter | einer Schmelzfeuerung | | | einer Trockenfeuerung | | |
|---|---|---|---|---|---|---|
| Intensität der Bildung | sehr schwach (unabhängig vom Katalysator-Anteil) | | | schwach (bei der Verbrennung einer reinen Kohle) bis stark (bei einem 3 % Zusatz von Katalysatormaterial) | | |
| Struktur | leicht, nicht geschmolzen | | | leicht bis stark geschmolzen | | |

| | Katalysator-Anteil M_{K} im Brennstoff | | | | | |
|---|---|---|---|---|---|---|
| Ansätze hinter der Brennkammer | 0 % | 1 % | 3 % | 0 % | 1 % | 3% |
| Anteil an TiO₂ | 1,15 | 1,25 | 1,33 | 1,88 | 5,04 | 10,8 |
| Anteil an V₂O₅ | 0,06 | 0,06 | 0,05 | 0,09 | 0,15 | 0,35 |
| Anteil an WO₃ | 0,04 | 0,05 | 0,05 | 0,06 | 0,26 | 0,63 |

Beispiel 2: Flugasche aus einem Elektrofilter eines Kohlekraftwerks mit Schmelzkammerfeuerung wird mit Kalciumkarbonat (CaCO₃) in einem Masseverhältnis von 100:5 gemischt. Dadurch kann direkt eine Schmelze erhalten werden ("Nullprobe"). Die gleiche Mischung wird zum Vergleich mit staubfein gemahlenem, gebrauchtem DeNOₓ-Katalysator in einer solchen Weise vermengt, daß der Katalysator-Anteil 1 % beträgt. Die Mischung wird bei 1550 °C 20 Minuten lang geschmolzen und in Wasser abgeschreckt ("Vergleichsprobe"). Jeweils 5 g des erhaltenen Granulats G werden 24 Stunden mit 50 g H₂O eluiert und das Eluat auf Spuren von Vanadium V, Wolfram W und Arsen As untersucht.

Die aus der Vergleichsprobe ausgewaschene Menge der aktiven Katalysatorsubstanzen (V, W) liegt unterhalb der Nachweisgrenze (< 0,1 mg/l). Der Arsengehalt liegt bei beiden Proben im gleichen Bereich.

## Patentansprüche

1. Verwendung eines Verfahrens zum Betreiben einer Verbrennungsanlage eines Kohlekraftwerks, welches nach dem Verfahren der Schmelzkammerfeuerung arbeitet, zur Beschleunigung des Kohleausbrandes einer Schmelzkammer (2) mit Kohle (K), wobei ein titandioxidhaltiges Material (M) zugeführt und zusammen mit der Kohle (K) als ein Brennstoff (B) verbrannt wird, so dass über die zugeführte Menge an titandioxidhaltigem Material (M) die Ausbrandbeschleunigung der Kohle (K) in der Schmelzkammer (2) eingestellt wird.

2. Verwendung nach Anspruch 1,
**dadurch gekennzeichnet, daß** Titandioxid TiO₂ höchstens in einem Titandioxid:Kohle-Massen Verhältnis von 3:97 vorliegt.

3. Verwendung nach Anspruch 1 oder 2,
**dadurch gekennzeichnet, daß** der Titandioxid-Massen Anteil in der zugeführten Gesamtmenge aus Kohle (K) und titandioxidhaltigem Material (M) höchstens 2,25 % beträgt.

4. Verwendung nach Anspruch 1 bis 3,
**dadurch gekennzeichnet, daß** das titandioxidhaltige Material (M) zu mehr als 50 % bezogen auf die Masse aus Titandioxid besteht.

5. Verwendung nach Anspruch 4,
**dadurch gekennzeichnet, daß** das Massen-Verhältnis des überwiegend titandioxidhaltigen Materials zur Kohle unter 3:97 liegt.

6. Verwendung nach einem der Ansprüche 1 bis 5,
**dadurch gekennzeichnet, daß** das Titandioxid:Kohle-Massen-Verhältnis mindestens 1:99 beträgt.

7. Verwendung nach Anspruch 1 bis 6,
**dadurch gekennzeichnet, daß** das Titandioxid zu einem Teil über Flugasche (S) und zum anderen Teil über Flüssigasche (F) ausgeschieden wird.

8. Verwendung nach Anspruch 1 bis 7,
**dadurch gekennzeichnet, daß** bei der Verbrennung entstehende Flugasche (S) in die Schmelzkammer (2) zurückgeführt und das Titandioxid zusammen mit Flüssigasche (F) ausgeschieden wird.

9. Verwendung nach Anspruch 1 bis 8,
**dadurch gekennzeichnet, daß das** titandioxidhaltige Material (M) der Kohle (K) beigemischt wird.

10. Verwendung nach Anspruch 1 bis 8,
**dadurch gekennzeichnet, daß** das titandioxidhaltige Material (M) pneumatisch in die Schmelzkammer (2), vorzugsweise über eine Flugasche-Rückführung (20), eingeblaseh wird.

11. Verwendung nach Anspruch 7 bis 10,
**dadurch gekennzeichnet, daß** die Flüssigasche (F) in einem Naßentschlacker (6) zu Granulat (G) verarbeitet wird, in dem das Titandioxid eingeschmolzen ist.

12. Verwendung nach Anspruch 1 bis 11,
**dadurch gekennzeichnet, daß** als titandioxidhaltiges Material (M) zu entsorgende DeNOₓ-Katalysatoren verwendet werden.

13. Verwendung nach Anspruch 1 bis 11,
**dadurch gekennzeichnet, daß** als titandioxidhaltiges Material (M) titandioxidhaltige Abfallprodukte verwendet werden.

## Claims

1. Use of a process for operating a combustion plant of a coal-fired power station working according to the smelt chamber firing process, in order to accelerate coal combustion in a smelt chamber (2) with coal (K), wherein a titanium dioxide-containing material (M) is added and is combusted together with the coal (K) as a fuel (B), so that the acceleration of the combustion of the coal (K) in the smelt chamber (2) is adjusted by the added amount of titanium dioxide-containing material (M).

2. Use according to claim 1, **characterised in that** titanium dioxide TiO₂ is present at most in a titanium dioxide:coal ratio of 3:97.

3. Use according to claim 1 or 2, **characterised in that** the titanium dioxide mass fraction in the added total amount of coal (K) and titanium dioxide-containing material (M) is at most 2.25%.

4. Use according to claims 1 to 3, **characterised in that** the titanium dioxide-containing material (M) consists of more than 50% by mass of titanium dioxide.

5. Use according to claim 4, **characterised in that** the mass ratio of the predominantly titanium dioxide-containing material to coal is below 3:97.

6. Use according to one of claims 1 to 5, **characterised in that** the titanium dioxide:coal mass ratio is at least 1:99.

7. Use according to claims 1 to 6, **characterised in that** the titanium dioxide is separated on the one hand through flue ash (S) and on the other hand through molten ash (F).

8. Use according to claims 1 to 7, **characterised in that** flue ash (S) formed in the combustion is returned to the smelt chamber (2) and the titanium dioxide is separated together with molten ash (F).

9. Use according to claims 1 to 8, **characterised in that** the titanium dioxide-containing material (M) is mixed with the coal (K).

10. Use according to claims 1 to 8, **characterised in that** the titanium dioxide-containing material (M) is blown pneumatically into the smelt chamber (2), preferably through a flue ash recycling line (20).

11. Use according to claims 7 to 10, **characterised in that** the molten ash (F) is processed in a wet slag removal means (6) to form granular material (G), in which the titanium dioxide is fused.

12. Use according to claims 1 to 11, **characterised in that** DeNOₓ catalysts to be disposed of are used as titanium dioxide-containing material (M).

13. Use according to claims 1 to 11, **characterised in that** titanium dioxide-containing waste products are used as titanium dioxide-containing material (M).

## Revendications

1. Utilisation d'un procédé d'exploitation d'une installation de combustion d'une centrale thermique qui fonctionne selon le procédé du foyer à cendres fondues, pour l'accélération de la combustion du charbon d'une chambre de fusion (2) avec le charbon (K), un matériau contenant du dioxyde de titane (M) étant apporté et brûlé avec le charbon (K) en tant que combustible (B) de façon que la quantité apportée de matériau contenant du dioxyde de titane (M) ajuste l'accélération de la combustion du charbon (K) dans la chambre de fusion (2).

2. Utilisation selon la revendication 1, **caractérisée en ce que** la masse de dioxyde de titane TiO₂ est présente au maximum dans un rapport dioxyde de titane:charbon de 3:97.

3. Utilisation selon la revendication 1 ou 2, **caractérisée en ce que** la proportion en masse de dioxyde de titane dans la quantité totale apportée de charbon (K) et de matériau contenant du dioxyde de titane (M) est au maximum de 2,25 %.

4. Utilisation selon les revendications 1 à 3, **caractérisée en ce que** le matériau contenant du dioxyde de titane (M) se compose pour plus de 50 % de dioxyde de titane par rapport à la masse.

5. Utilisation selon la revendication 4, **caractérisée en ce que** le rapport en masse du matériau contenant essentiellement du dioxyde de titane au charbon est inférieur à 3:97.

6. Utilisation selon une des revendications 1 à 5, **caractérisée en ce que** le rapport en masse dioxyde de titane:charbon est d'au moins 1:99.

7. Utilisation selon les revendications 1 à 6, **caractérisée en ce que** le dioxyde de titane est rejeté en partie sous forme de cendres volantes (S) et en partie sous forme de cendres liquides (F).

8. Utilisation selon les revendications 1 à 7, **caractérisée en ce que** les cendres volantes (S) se formant lors de la combustion sont recyclées dans la chambre de fusion (2) et que le dioxyde de titane est rejeté avec les cendres liquides (F).

9. Utilisation selon les revendications 1 à 8, **caractérisée en ce que** le matériau contenant du dioxyde de titane (M) est mélangé au charbon (K).

10. Utilisation selon les revendications 1 à 8, **caractérisée en ce que** le matériau contenant du dioxyde de titane (M) est insufflé pneumatiquement dans la chambre de fusion (2), de préférence avec le recyclage des cendres volantes (20).

11. Utilisation selon les revendications 7 à 10, **caractérisée en ce que** les cendres liquides (F) sont transformées dans un décrasseur au mouillé (6) en granulat (G) dans lequel est fondu le dioxyde de titane.

12. Utilisation selon les revendications 1 à 11, **caractérisée en ce qu'**on utilise comme matériau contenant du dioxyde de titane (M) des catalyseurs DeNOₓ à éliminer.

13. Utilisation selon les revendications 1 à 11, **caractérisée en ce qu'**on utilise comme matériau contenant du dioxyde de titane (M) des déchets contenant du dioxyde de titane.
